# EUROPÄISCHE PATENTSCHRIFT

(11) **EP 0 131 170 B1**
(45) Veröffentlichungstag und Bekanntmachung des Hinweises auf die Patenterteilung: **10.08.1988**
(21) Anmeldenummer: 84106801.8
(22) Anmeldetag: 15.06.1984
(51) Int. Cl.: D02G 3/38

(54) **Verfahren und Vorrichtung zum Falschdrallspinnen**
Method and device for false spinning
Procédé et dispositif de filature par fausse-torsion

(30) Priorität: 01.07.1983 CH 3633/83
(43) Veröffentlichungstag der Anmeldung: 16.01.1985
(73) Patentinhaber: MASCHINENFABRIK RIETER AG, CH-8406 Winterthur (CH)
(72) Erfinder: Stalder, Herbert, CH-8483 Kollbrun (CH); Briner, Emil, CH-8406 Winterthur (CH)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- EP-A- 0 068 507
- EP-A- 0 069 400
- CH-A- 572 113
- CH-A- 615 467
- DE-A- 2 416 880

## Beschreibung

Die Erfindung bezieht sich auf ein Verfahren zum Falschdrallspinnen mit den Verfahrensschritten, daß ein Faserband in einem Streckwerk auf eine gewünschte Garnnummer verstreckt wird, wobei das gespreizte Faserband im konvergierenden Raum des Ausgangswalzenpaares durch geeignete Mittel auf eine Breite begrenzt wird, daß das Faserband in einer derartigen Breite von dem Ausgangswalzenpaar abgegeben wird, daß nur ein Teil der ursprünglichen Breite des verstreckten Faserbandes vom Spinndreieck erfaßt und zu einem falsch gedrehten Garnkern gedreht wird, und daß die durch die Differenz der Breite zur kleineren Breite des Spinndreiecks anfallenden Randfasern in einen sich verjüngenden Ansaugkanal angesaugt und spätestens an der engsten Stelle des Ansaugkanals, d. h. vor der Drosselstelle einer dem Streckwerk folgenden, den Ansaugkanal enthaltenden Falschdrallspinneinheit vom rotierenden falsch gedrehten Garnkern erfaßt werden, wobei die Dehnung des Garnkerns durch das der Drosselstelle nachgeschaltete pneumatische Falschdrallorgan erzeugt wird, sowie auch eine Vorrichtung entsprechend dem Oberbegriff vom Anspruch 10 zur Durchführung dieses Verfahrens.

Die Probleme der mittels dem Falschdrallspinnverfahren hergestellten Garne liegen in bezug auf die Weiterverarbeitung zum fertigen Gewebe im wesentlichen in der Gleichmäßigkeit, Festigkeit und Dehnung. Beispielsweise sind nicht meßbare, wiederkehrende Schwachstellen auch bei noch so hoher gemessener Festigkeit des Garnes wesentliche Nachteile im Zettel- und Webverfahren, oder sind Nissen auch bei für die folgenden Bearbeitungsverfahren problemlosen Garnen wertmindernd in bezug auf das fertige Gewebe.

Aus der CR-A-615 467 ist ein Verfahren und eine Vorrichtung gemäß Oberbegriff des ersten Verfahrens und ersten Vorrichtungsanspruches bekannt.

In diesem bekannten Verfahren bzw. in dieser bekannten, mit Fig. 1 schematisch und teilweise im Schnitt gezeigten Vorrichtung wird in einem Streckwerk 1 ein angeliefertes Faserband 2 durch je einen vor einem Eingangswalzenpaar 3 und vor einem Zwischenwalzenpaar 4 vorgesehenen Trichter 5 bzw. 6, kalibriert und durch ein vom Zwischenwalzenpaar 4 gegen ein Ausgangswalzenpaar 7 gerichtetes Riemchenpaar 8 geführt (die Walzenpaare sind mit gestrichelten Linien angedeutet).

Im konvergierenden Raum des Ausgangswalzenpaares 7 ist ein weiterer Trichter 9 zum Sammeln der Randfasern F bzw. um möglichst zu vermeiden, daß diese Randfasern verlorengehen, vorgesehen.

Im Verfahren des Standes der Technik wird das Faserband 2 vom Riemchenpaar 8 (davon nur das untere Riemchen gezeigt) mit einer Breite BA abgegeben und der durch das Ausgangswalzenpaar 7 gebildeten Klemmlinie K zugeführt.

Im konvergierenden Raum des Ausgangswalzenpaares 7 erfährt das Faserband durch die in diesen Raum geförderte und in axialer Richtung entweichende Umfangsluft des rotierenden Ausgangswalzenpaares eine Spreizung, die mit dem Trichter 9 auf eine Breite BB begrenzt wird.

Durch die Differenz der Breite BB zur kleineren Breite BC des Spinndreieckes fallen die genannten Randfasern F an, die in einem Ansaugkanal 10 angesaugt und spätestens an der engsten Stelle des Ansaugkanales, d.h. vor der Drosselstelle 11 vom rotierenden falschgedrehten Garnkern 12 größtenteils erfaßt werden. Die Drehung des Garnkerns 12 entsteht durch das der Drosselstelle 11 nachgeschaltete pneumatische Falschdrallorgan 13.

Der wesentliche Nachteil dieses Verfahrens besteht in einer ungenügenden Gleichmäßigkeit des Garnes in bezug auf Massengleichmäßigkeit, Schwachstellen und Nissen. Ebenfalls ist die Festigkeit des Garnes wesentlich tiefer als die der normalen Ringsprinngarne. Diese ungenügende Gleichmäßigkeit ist im wesentlichen begründet durch die Tatsachen, daß die erwähnte Faserabspreizung zufällig und unkontrolliert erfolgt, sowie daß die genannten Randfasern ohne vorspannung um den Garnkern herum gewunden werden.

Es ist deshalb Aufgabe dieser Erfindung, ein Verfahren und eine Vorrichtung zu schaffen, mit welchen ein gleichmäßigeres Garn in bezug auf die genannten Eigenschaften erzeugt werden kann.

Die Aufgabe wird verfahrensgemäß dadurch gelöst, daß die vom Spinndreieck nicht erfaßten Randfasern derart angesaugt und mittels des Ansaugluftstromes geführt werden, daß das - in Förderrichtung des Garnkernes gesehen - vordere Ende einer Faser mit einer der mittleren Länge der verarbeiteten Fasern entsprechenden Länge dann vom drehenden Garnkern erfaßt wird, wenn das hintere Ende der Faser noch in der Klemmlinie des Ausgangswalzenpaares geklemmt ist, und daß das hintere Ende der Faser die Klemmlinie erst dann verläßt, wenn die Faser vom Spinndreieck erfaßt worden ist, wodurch das hintere Ende der Faser im Garnkern eingebunden wird.

Eine Vorrichtung zur Durchführung dieses Verfahrens zeichnet sich dadurch aus, daß eines der beiden Riemchen weiter in den konvergierenden Raum ragt als das andere Riemchen und beide Riemchen derart nahe an die entsprechende Walze der Ausgangswalzen geführt sind, daß die Abstände zwischen den Riemchen und den entsprechenden Walzen annähernd Null sind. Bei dieser Vorrichtung beträgt der Abstand zwischen der Klemmlinie des Ausgangswalzenpaares und der engsten Stelle des Ansaugkanales 60 bis 75 % und vorzugsweise 68 bis 72 % der mittleren Faserlänge.

Bevorzugte Ausführungsformen des Verfahrens und der Vorrichtung sind den Unteransprüchen 2 bis 9 bzw. 11 bis 16 zu entnehmen.

Durch die Erfindung wird ein gleichmäßigeres Garn mit hoher Festigkeit erreicht.

Im folgenden wird die Erfindung näher erläutert anhand von Zeichnungen, die lediglich Ausführungsbeispiele darstellen; es zeigt:
Fig. 2 einen Längsschnitt der erfindungsgemäßen Vorrichtung, schematisch und teilweise im Schnitt dargestellt,
Fig. 3 den im Schnitt dargestellten Teil von Fig. 2, vergrößert und halbschematisch in Richtung 1 (Fig. 2) im Schnitt dargestellt.
Fig. 4+5+5a je eine Variante des Teiles von Figur 3, halbschematisch und in derselben Richtung im Schnitt dargestellt,
Fig. 6 - 8 je einen Verfahrensschritt, halbschematisch dargestellt,
Fig. 9 das fertige Garn, halbschematisch dargestellt,
Fig. 10 ein Festigkeitsdiagramm des fertigen Garnes in Abhängigkeit einer charakteristischen Kennzahl,
Fig. 11 ein Faserverlustdiagramm des Garnes, in Abhängigkeit einer charakteristischen Kennzahl,
Fig. 12 eine Variante der Anordnung von Fig. 2,
Fig. 13a bis d diverse Wert-Diagramme.

In einem Streckwerk 101 (Fig. 2) wird ein Faserband 102 in einem Vorverzugsfeld zwischen einem Eingangswalzenpaar 103 und einem Zwischenwalzenpaar 104 sowie in einem Hauptverzugsfeld zwischen dem Zwischenwalzenpaar 104 und einem Ausgangswalzenpaar 105 auf eine fertige Garnstärke verstreckt und in einer Falschdrallspinneinheit 106 (im Schnitt dargestellt) zu einem Garn 107 gedreht.

Das Streckwerk umfaßt im weiteren vor dem Eingangswalzenpaar 103 als erstes Faserbandführungselement einen Kondensor 108, vor dem Zwischenwalzenpaar 104 als zweites Faserbandführungselement einen Kondensor 109 und vor dem Ausgangswalzenpaar 105 als weiteres Faserbandführungselement ein Riemchenpaar 110, bestehend aus einem oberen Riemchen 111 und einem unteren Riemchen 112. Die Führungen der Walzenpaare und Riemchen sind an sich bekannt und nicht Gegenstand der Erfindung.

Der Kondensor 108 dient der primären und der Kondensor 109 der sekundären Führung des Faserbandes 102. Die lichte Weite dieser Kondensoren ist derart, daß das Faserband zwischen den Riemchen eine Breite B1 von 10 19 mm, für einen Garntiter von ca. 15 tex bevorzugterweise von 14 - 15 mm, aufweist. Um diese Breite B1 im wesentlichen unverändert bis zu der durch die Ausgangswalzen 105 erzeugten Klemmlinie K beizubehalten, wird als erste Maßnahme eines der beiden Riemchen des Riemchenpaares 110 weiter in den konvergierenden Raum 113 der Ausgangswalzen 105 gebracht als das andere Riemchen, beispielsweise das untere Riemchen 112.

Durch diese Maßnahme entsteht eine Auslenkung des Faserbandes an der Umlenkstelle 114 des Riemchens 112 aus der Ebene (nicht gezeigt), in welcher die Klemmlinie K sowie die durch die Zwischenwalzen 104 gegebene Klemmlinie (nicht gezeigt) enthalten sind. Diese in den konvergierenden Raum 113 hineingeschobene Umlenkung ergibt außerdem eine zusätzliche Faserführung an einem durch den Winkel a (Figur 2) gekennzeichneten Oberflächenstück der oberen Walze 105A der Ausgangswalzen 105.

Als weitere Maßnahme zur Beibehaltung der Breite B1 werden die Riemchen 111 und 112 derart nahe an die entsprechende Walze der Ausgangswalzen 105 geführt, daß die Abstände M, resp. N, annähernd null sind, so daß die durch die rotierenden Ausgangswalzen 105 entstehende Luftströmung am Einströmen in den konvergierenden Raum 113 praktisch gehindert wird

Diese Weitere Maßnahme unterstützt die erste Maßnahme, welche ein Abspreizen der Randfasern, die in dem in Figur 1 beschriebenen Stand der Technik mit F und FA bezeichnet sind, im wesentlichen vermeidet. Die dem Ausgangswalzenpaar nachgeschaltete Falschdrallspinneinheit 106 umfaßt im wesentlichen einen Ansaugkanal 115, eine aus der schweizerischen Patentschrift Nr. 615 467 her bekannte Drosselstelle 116 sowie ein pneumatisches Falschdrallorgan 117 mit mindestens einem Lufteinströmkanal 118.

Im Betrieb entsteht, wie aus den Figuren 3 - 5a ersichtlich und aus der Theorie über das Falschdrallspinnen (auch Düsenspinnen genannt) bekannt, durch die im Falschdrallorgan 117 erzeugte Drehung ein sogenannt falschgedrehter Garnkern 119 mit einer Steigung mit dem Winkel β (Fig. 7), beispielweise wie in den Figuren 3 - 5a gezeigt mit einer S-Drehung.

Durch diese Drehung entsteht ein durch die Klemmlinie K begrenztes Spinndreieck mit einer durch die Intensität der Drehungserteilung gegebenen Breite B2 (in Fig. 3 und 6 gezeigt), welche wesentlich kleiner sein soll als die früher erwähnte Faserbandbreite 81, d.h, die Breite B1 wird bei sich ergebender Breite B2 je nach verarbeiteter, durchschnittlicher Faserlänge und gesponnenem Garntiter derart gewählt, daß für die Umwindung des Garnkerns 119 eine genügende Anzahl Randfasern F vorhanden ist.

Es wurde festgestellt, daß die vorderen Enden, in Förderrichtung R (Fig. 2) des Garnkerns 119 gesehen, der vom Ansaugkanal 115 (Figur 2) angesaugten Randfasern F in einer im wesentlichen einer konischen Spirale entsprechenden Bahn gegen den mit hoher Drehzahl (z. B. 200000 U/min.) rotierenden Garnkern 119 geführt und in der Regel vor der engsten Stelle des Ansaugkanales vom rotierenden Garnkern 119 erfaßt werden, wobei die genannte Bahn durch einen vom rotierenden Garnkern erzeugten Luftwirbel entsteht. Im Anschluß daran geschieht, wie mit den Figuren 6 bis 8 dargestellt, folgendes:

Nachdem das vordere Ende der Randfasern F vom rotierenden Garnkern 119 erfaßt wurde, entsteht, unter der Voraussetzung, daß das hintere Ende der erfaßten Faser noch in der Klemmlinie K geführt ist, durch diese Randfaser eine Umwindung des Garnkerns 119 in derselben Drehrichtung, d.h, bei S-Drall des Garnkerns 119, ebenfalls S-Drall der Umwindefaser, jedoch mit einer wesentlich größeren Steigung mit dem Winkel y. Der Winkel wird allerdings gegen das Spinndreieck hin etwas größer und kann kurz vor dem Spinndreieck dem Winkel β entsprechen.

Diese größere Steigung entsteht durch das Wandern der Umwindung mit einer größeren Geschwindigkeit als der Vorschub des Garnkerns in der zum Garnvorschub entgegengesetzten Richtung, d.h, zum Spinndreieck hin, und sorgt dafür, vorausgesetzt, daß das hintere Faserende immer noch durch die Klemmlinie K erfaßt ist, daß dieses Ende in das Spinndreieck hineingedreht wird, so daß das anschließend von der Klemmlinie K freigegebene hintere Faserende im Garnkern des fertigen Garnes enthalten bleibt.

Die Steigung ist dabei um so viel steiler als die Geschwindigkeit des genannten Wanderns groß ist. Um das Einwinden des hinteren Faserendes in das Spinndreieck zu gewährleisten, muß die Distanz D zwischen der engsten Stelle des Ansaugkanales 115 und der Klemmlinie K kleiner sein als die Länge der Randfaser F. Ein zu frühes Einwinden des genannten vorderen Faserendes kann die Umwindelänge der Randfaser derart kürzen, daß die durch die Haftlänge der Umwindefaser gegebene Umwindefestigkeit nicht ausreicht, um dem fertigen Garn eine genügende Reißfestigkeit zu verleihen.

Im weiteren hat es sich gezeigt, daß das Spinndreieck sich immer wieder und veränderlich in kleinere Spinndreiecke mit der unterschiedlichen Breite b2 (Fig. 6a) aufteilt, so daß die Randfasern F nicht nur in den Randpartien der Breite B1 auftreten müßen, sondern Randfasern F auf der ganzen Breite B1 verteilt außerhalb und zwischen den einzelnen kleinen Spinndreiecken anfallen.

Im Vergleich zum ganzheitlichen, mit den Fig. 6 - 8 erklärten Spinndreieck kann dabei folgende Relation aufgestellt werden:
ganzheitliches Spinndreieck:
aufgeteiltes Spinndreieck:

Diese Aufteilung in kleine Spinndreiecke entsteht durch die Tendenz, die Faserdichte im Klemmspalt K derart niedrig zu halten, daß die bereits erwähnten freien, nicht im Spinndreieck enthaltenen Randfasern F anfallen können.

Durch die Aufteilung in kleine Spinndreiecke entsteht der Vorteil, daß diese Randfasern, wie in Fig. 6a gezeigt, über die Breite B1 verteilt anfallen können, wodurch ein statistisch gleichmäßiger Anfall dieser Randfasern F entsteht.

Es ist außerdem möglich, daß gewisse Fasern eines ein Spinndreieck bildenden Faserverbandes beim Verlassen der Klemmlinie K trotzdem nicht im Spinndreieck enthalten sind, nämlich dann, wenn beispielsweise die Adhäsionskraft zwischen diesen Fasern und den Walzen grösser ist als zu den übrigen, das Spinndreieck bildenden Fasern. Solche Fasern bleiben, wie die sogenannten Randfasern F, mit ihrem vorderen Ende frei, bis sie, wie die Randfasern F, durch den sich drehenden Garnkern 119 erfaßt werden und ebenfalls Umwindefasern bilden.

Im weiteren soll die optimale Distanz D etwa 70 % der mittleren versponnenen Faserlänge entsprechen, sollte jedoch nicht weniger als 60 % dieser mittleren Faserlänge betragen. Der brauchbare Bereich für die Distanz D beträgt 60 - 75 % der mittleren versponnenen Faserlänge.

Das fertige, von einem nach der Falschdralleinheit vorgesehenen Abzugswalzenpaar (nicht gezeigt) an eine Spuleneinheit (nicht gezeigt) weitergegebene Garn besteht aus einem im wesentlichen entdrallten Garnkern 120 (Figur 9), welcher durch darum herum gewundene Randfasern F, jetzt Umwindefasern F1 genannt, zusammengehalten wird.

Die Steigung A A (Figur 9) dieser Umwindefasern F1 entspricht im wesentlichen der Steigungsdifferenz A (Figur 7), welche sich aus der Differenz zwischen der Steigung (ß) des Garnkerns 119 und der Steigung (y) der Randfasern F ergibt. Die Umwinderichtung der Umwindefasern F1 ist jedoch derjenigen der Randfasern F entgegengesetzt, d.h. wenn die Randfasern vor dem Drallorgan eine S-Richtung hatten, haben die Umwindefasern eine z-Richtung. Während der Entdrallung haben die umwundenen Fasern auf einem Teil ihrer Länge und für einen kurzen Moment eine Lage, die parallel zur Längsachse des Garnkerns liegt, bis sie durch das weitere Entdrallen zunehmend die entgegengesetzte Umwinderichtung annehmen.

Die eingangs genannten Vorteile dieses Verfahrens im Vergleich zu den bisher bekannten Verfahren ergeben sich dadurch, daß durch das Erfassen des vorderen freien Faserendes und das Umwinden während einer Zeit, in der das hintere Ende der Randfasern noch durch die Klemmlinie K festgehalten wird, das Umwinden unter einer gewissen Spannung der Randfasern geschieht und im weiteren das hintere Ende eindeutig und fest im Garnkern eingewunden und darin festgehalten wird. Durch das Umwinden unter Spannung entsteht eine feste Umwindung, bei welcher die Umwindefasern innerhalb ihrer Dehnung unter einer gewissen Vorspannung stehen, so daß beim Entdrallen des Garnkerns nicht nur die Verlängerung des Garnkerns und die Vergrösserung des Garnkerndurchmessers, sondern auch noch die Vorspannung dazu hilft, daß sich die Umwindefasern in der Übergangslage, in der sie teilweise während einer kurzen Zeit parallel zur Garnachse liegen, nicht von den Kernfasern ablösen.

Diese Vorspannung kann weder bei denjenigen Verfahren entstehen, bei welchen das zum Umwindeteil der Faser gehörige Faserende während dem Unwindevorgang frei abstehend ist, noch bei denjenigen Verfahren, welche die Randfaser nach der Klemmlinie parallel zu den Kernfasern führen und das Umwinden ohne Einschluß des einen oder anderen Endes der Umwindefasern geschieht.

Zu den genannten Vorteilen trägt außerdem die Tatsache bei, daß durch die beispielsweise durch die Wirkung der Kondensor 108, 109 wählbare Breite B, eine genügende und gesicherte und zeitlich im wesentlichen konstante Anzahl Randfasern F für das Umwinden bereitgestellt werden kann.

Die Figur 4 zeigt eine Variante der Falschdralleinheit 106, indem zwischen dem Absaugkanal 115A und der Drosselstelle 116 ein Absaugteil 123 vorgesehen ist. Dieser Absaugteil besteht aus einem kurzen, den Absaugkanal 115A und die Drosselstelle 116 verbindenden Zwischenraum 124 und einer diesen Zwischenraum mit der Umgebung der Falschdralleinheit verbindenen Absaugbohrung 125. An diese Absaugbohrung wird ein Saugsystem (nicht gezeigt) angeschloßen, mit welchem eine zu der vom Falschdrallorgan angesaugten, zusätzliche Luftmenge durch den Ansaugkanal 115A angesaugt wird.

Diese zusätzliche Luftmenge dient der Erhöhung der Luftgeschwindigkeit im Ansaugkanal, so daß die spiralförmige Bahn, in welcher die vorderen Enden der Randfasern F gefördert werden, eine größere Steigung erhält. Durch diese größere Steigung, respective höhere Ansauggeschwindigkeit, wird eher gewährleistet, daß die genannten vorderen Faserenden besser ausgerichtet und nicht zu früh, sondern möglichst nahe der genannten engsten Stelle des Ansaugkanales 115A erfaßt werden. Durch diese Absaugung wird außerdem ein möglicher Randfaserverlust zwischen dem Ausgangswalzenpaar 105 und dem Eingang des Ansaugkanales verringert.

Figur 5 zeigt mit dem Ansaugkanal 115B eine in dieser letztgenannten Bestrebung der Faserendenführung zusätzliche Variante des Ansaugkanales. Dieser Ansaugkanal 115B ist derart glockenförmig gestaltet, daß der Tendenz, daß die genannten Faserenden zu früh vom rotierenden Faserkern 119 erfaßt werden, noch zusätzlich entgegengewirkt werden kann.

Mit dem in Fig. 5a gezeigten blumenkelchförmigen Ansaugkanal 115C werden die vorderen Enden der Randfasern F im oberen Bereich E dem Ansaugkanal 115C zugeführt, im mittleren Bereich M derart geführt, daß sie möglichst lange, ohne vom rotierenden Faserkern 119 erfaßt zu werden, der engsten Stelle des Ansaugkanals 115C zugeführt und im unteren Bereich U in eine Lage gelenkt werden, in welcher die Enden der Randfasern F eher eine zum Garnkern parallele Lage einnehmen. In dieser letztgenannten Lage können die Enden der Randfasern F durch die vom rotierenden Garnkern abstehenden Faserenden (nicht gezeigt) besser erfaßt werden als in einer zum Faserkern senkrechten Lage.

Der Ansaugkanal ist jedoch nicht auf die mit den Fig. 4 - 5a gezeigten Formen eingeschränkt. Variationen davon können durch Versuche optimiert werden. Ebenso kann die Absaugbohrung 125 derart tangential in den Zwischenraum 124 münden, daß die vorgenannte Rotation der angesaugten Luft unterstützt wird.

Es wurden Spinnversuche mit den im folgenden angegebenen Falschdrall-Spinneinheiten resp. Ansaugkanälen durchgeführt. Die aufgeführten Garnwerte sind teilweise Bereichswerte und dienen, da sie immer mit demselben Verfahren, respektive mit derselben Vorrichtung gemessen wurden, gegenseitig als Vergleichswerte.

Folgende Werte blieben im Zusammenhang mit diesem Versuch unverändert:
- Streckenband 3000 tex; 65 % PES (Faserlänge 40 mm)/35 % gekämmte BW. (PES = Polyesterfaser/BW = Baumwollfaser)
- Garn 16 tex
- Bandbreite B1: 15 mm
- Lichte Weite W (nur in Fig. 4 und 5a gezeigt): ca. 22 mm
- Durchmesser 0 (nur in Fig. 4 gekennzeichnet) der engsten Stelle des Ansaugkanales 115A, 115B und 115C: 2,5 mm
- Drosselstelle 116 a) Durchmesser: 0,8 mm, b) Länge: 3 mm
- Angesaugte Luftmenge:

a) betreffend Ansaugkanal 115: ca. 5 Normalliter/min.
b) betreffend Ansaugkanäle 115A, 115B, 115C: 23 - 25 Normalliter/min.

- Streckwerksanordnung gemäß Fig. 2. Weiter sind die angegebenen CVUster-Werte Massengleichmässigkeitswerten d.h, je größer der Wert desto schlechter die Gleichmässigkeit.

Spinnen mit einem Durchmesser 0 (Fig. 4) der engsten Stelle von mehr als 2,5 mm ist möglich, gibt jedoch mit zunehmendem Durchmesser 0 progressiv schlechtere Werte. Beispielsweise sind die Werte bei einem Durchmesser 0 von 4 mm deutlich schlechter.

Anderseits hat es sich gezeigt, daß mit einem Durchmesser 0 von 2,5 mm feinere und gröbere Garne, z. B. 8 tex und 30 tex mit guten Garnwerten versponnen werden können.

Durchmesser 0-Werte von weniger als 2,5 mm verlangen für einen gleichen Luftmengendurchsatz (Liter/min.) höhere Unterdrücke (höhere Leistung) und ergeben, je nach Wert, eine derart erhöhte Luftgeschwindigkeit, daß freie vordere Faserenden unter Umständen nicht vom rotierenden Garnkern, sondern von der Saugluft erfaßt werden, so daß die entsprechende Randfaser F als Abgang der Absauganlage zugeführt wird.

Die Relation zwischen Unterdruck Δp (an der engsten Stelle) und Durchmesser 0-Wert d (Fig. 4) kann für einen gegebenen Absaugluftstrom mit folgender Formel ausgedrückt werden:
Δp . 5⁴ ₌ konstant

Der Einfluß der Bandbreite B1 auf die mit den Fig. 10 und 11 gezeigten Garnwerte bezieht sich auf das vorgenannte Streckenband von 3000 tex und auf das Garn von 16 tex, versponnen mit einer Falschdralleinheit gemäß Fig. 4.

Aus Fig. 10 sind aus der Ordinate die Festigkeitswerte in Reisskilometern (Rkm) und aus der Abszisse die Bandbreite B1 zu entnehmen. Es zeigt sich, daß der Rkm-Wert sich ab 14 mm Bandbreite B1 zu stabilisieren beginnt.

Aus Fig. 11 sind aus der Ordinate die Faserverluste in Gramm pro Stunde und aus der Abszisse die Bandbreite B1 zu entnehmen.

Aus dem Vergleich der beiden Diagramme kann entnommen werden, daß für dieses Garn eine Bandbreite B1 von 15 mm optimal ist.

Eine breite Faserverteilung zwischen den Riemchen bringt außerdem den Vorteil der besseren Faserverteilung in dieser den Hauptverzug durchführenden Verzugszone. Diese bessere Faserverteilung hat einen gleichmässigeren Verzug in dieser Zone sowie eine längere Riemchenlebensdauer zur folge.

Andere Garn-Nummern und andere Faserlängen ergeben andere Dimensionen des Spinndreiecks und benötigen dementsprechend andere Bandbreiten B1. Die optimale Bandbreite B1 muß von Fall zu Fall festgelegt werden. Beispielsweise konnte mit der Falschdrallspinneinheit gemäß Fig. 4 festgestellt werden, daß eine optimale Breite B1 für ein Garn von 8 tex zwischen 10 und 12 mm und für ein Garn von 30 tex zwischen 15 und 19 mm liegt.

Im weiteren hat es sich gezeigt, daß eine Umschlingung, gekennzeichnet mit dem WinkeI λ (Fig. 2), einer der beiden Ausgangswalzen durch das Faserband eine Trennung der Randfasern vom Spinndreieck unterstützt. Diese Umschlingung kann dadurch erreicht werden, daß entweder, wie mit Fig. 2 gezeigt, die Falschdrallspinneinheit 106 mit dem Winkel λ von einer durch die Klemmlinie K tangential gelegten, gedachten Ebene abweicht, oder dadurch, daß, wie mit Figur 12 gezeigt, die Falschdrallspinneinheit 106 parallel versetzt zur genannten Ebene angeordnet ist. Die Versetzung (Fig. 12) ist in Millimetern gemessen.

In der letztgenannten Anordnung wurden Spinnversuche durchgeführt, um den Einfluß einer Abweichung von der optimalen Distanz D zu ermitteln. Die Versuche wurden unter Verwendung einer um 5,5 mm zur vorgenannten Ebene parallel versetzten Falschdrallspinneinheit gemäß Fig. 4 und den für den früher beschriebenen Versuch genannten unveränderten Werten durchgeführt. Die Resultate dieser Versuche sind graphisch mit den Fig. 13a - d dargestellt. Die Abszisse der Fig. 13d gilt auch für die Fig. 13a - c und zeigt Werte für die Distanz D in Prozenten oberhalb und unterhalb der optimalen Distanz von 70 % der mittleren Faserlänge. Die Ordinaten der Fig. 13a - d zeigen der Reihe nach den CV-Uster-Wert, die Anzahl Nissen pro 1000 m mit einer Einstellstufe 3, die Reisskilometer Rkm (CN/Tex) und den Abgang in Prozenten. Bei diesen Werten handelt es sich um international normierte Meßwertmethoden.

Die Darstellungen zeigen, daß bei kleiner werdender Distanz der CV-Uster-Wert, die Nissenzahl und der Abgang im gezeigten Bereich in einer im wesentlichen linearen Funktion verkleinert wird, während der Reisskilometer-Wert Rkm vor und nach der optimalen Distanz D verkleinert wird.

Letztlich braucht das Falschdrallorgan nicht, wie in den Figuren 2 - 5a gezeigt, pneumatisch zu sein, sondern es ist durchaus möglich, daß im Anschluß an den Ansaugkanal 115A, resp. 115B, resp. 115C, ein rein mechanisches Falschdrallorgan (nicht gezeigt) verwendet wird. Der wesentliche Erfindungsgedanke der Relation der Breite B1 zur Länge D ist auch in der Anwendung eines rein mechanischen Falschdrallorganes realisierbar.

Die mit den Ansprüchen definierte Erfindung ist deshalb nicht auf die Verwendung eines pneumatischen Falschdrallorganes eingeschränkt.

## Patentansprüche

1. Verfahren zum Falschdrallspinnen mit den Verfahrensschritten,
- daß ein Faserband in einem Streckwerk (101) auf eine gewünschte Garnnummer verstreckt wird, wobei das gespreizte Faserband im konvergierenden Raum des Ausgangswalzenpaares (105) durch geeignete Mittel auf eine Breite (B1) begrenzt wird,
- daß das Faserband in einer derartigen Breite von dem Ausgangswalzenpaar (105) abgegeben wird, daß nur ein Teil (B2 bzw. Σb₂) der ursprünglichen Breite (B1) des verstreckten Faserbandes vom Spinndreieck erfaßt und zu einem falsch gedrehten Garnkern (119) gedreht wird, und
- daß die durch die Differenz der Breite (B1) zur kleineren Breite (B2 bzw. Σb₂) des Spinndreiecks anfallenden Randfasern (F) in einen sich verjüngenden Ansaugkanal (115 - 115C) angesaugt und spätestens an der engsten Stelle des Ansaugkanals, d.h. vor der Drosselstelle (116) einer dem Streckwerk (101) folgenden, den Ansaugkanal (115 - 115C) enthaltenden Falschdrallspinneinheit (106) vom rotierenden falsch gedrehten Garnkern (119) erfaßt werden, wobei die Dehnung des Garnkerns (119) durch das der Drosselstelle (116) nachgeschaltete pneumatische Falschdrallorgan (117) erzeugt wird,
dadurch gekennzeichnet,
daß die vom Spinndreieck nicht erfaßten Randfasern (F) derart angesaugt und mittels des Ansaugluftstromes geführt werden, daß das - in Förderrichtung (R) des Garnkernes (119) gesehen - vordere Ende einer Faser mit einer der mittleren Länge der verarbeiteten Fasern entsprechenden Länge dann vom drehenden Garnkern (119) erfaßt wird, wenn das hintere Ende der Faser noch in der Klemmlinie (K) des Ausgangswalzenpaares (105) geklemmt ist, und daß das hintere Ende der Faser die Klemmlinie erst dann verläßt, wenn die Faser vom Spinndreieck erfaßt worden ist, wodurch das hintere Ende der Faser im Garnkern (119) eingebunden wird.

2. Verfahren nach Anspruch 1, dadurch gekennzeichnet, daß die Breite (B₁) des verstreckten Faserbandes 10 - 30 % größer ist als die Breite (B₂ bzw. Eb₂) des Spinndreieckes.

3. Verfahren nach Anspruch 1 und 2, dadurch gekennzeichnet, daß die Breite (B₁) des verstreckten Faserbandes durch eine entsprechende breite Führung des Faserbandes vor dem Eingangswalzenpaar (103) und vor dem Ausgangswalzenpaar (105) erreicht wird und vorzugsweise, daß das Faserband zusätzlich noch entsprechend breit vor dem Zwischenwalzenpaar (104) geführt wird.

4. Verfahren nach Anspruch 1 und 2, dadurch gekennzeichnet, daß das Faserband (102) direkt in den konvergierenden Raum (113) des Ausgangswalzenpaares (105) geführt wird.

5. Verfahren nach Anspruch 1 und 2, dadurch gekennzeichnet, daß das Eindringen der Umfangsluft der rotierenden Ausgangswalzen in den konvergierenden Raum (113) im wesentlichen verhindert wird.

6. Verfahren nach Anspruch 1, dadurch gekennzeichnet, daß das vordere Randfaserende vom drehenden Garnkern dann erfaßt wird, wenn die Faser zu 60 bis 75 %, vorzugsweise 68 bis 72 % der mittleren Faserlänge der verarbeiteten Fasern die Klemmlinie (K) verlassen hat.

7. Verfahren nach Anspruch 1, dadurch gekennzeichnet, daß das Falschdrallorgan eine Falschdralldüse (117) ist und der Ansaugluftstrom durch diese Falschdralldüse (117) erzeugt wird und ggf. daß der Ansaugluftstrom ergänzend zur Falschdralldüse (117) durch einen zwischen der Falschdralldüse und dem sich verjüngenden Kanal (115) vorgesehenen Absaugteil (123) erzeugt wird.

8. Verfahren nach Anspruch 7, dadurch gekennzeichnet, daß dem Ansaugluftstrom eine Drehung erteilt wird, so daß die angesaugten freien Enden der Randfasern (F) auf dem Weg zum Bereich, in welchem sie vom drehenden Garnkern (119) erfaßt werden, in Rotation um den Garnkern herum versetzt werden und durch die dadurch entstehende Zentrifugalkraft eine gegen die Wand des Ansaugkanals gerichtete Kraft erfahren, so daß diese Faserenden auf einer konisch spiralförmigen Bahn um den Garnkern (119) herum den genannten Bereich erreichen.

9. Verfahren nach Anspruch 8, dadurch gekennzeichnet, daß diese Drehung der Ansaugluft durch den rotierenden Garnkern selbst erzeugt wird und wahlweise, daß die Drehung der Ansaugluft zusätzlich durch einen entsprechend gestalteten Ansaugteil (123) erzeugt wird.

10. Vorrichtung zur Durchführung des Verfahrens nach einem der Ansprüche 1 bis 9 zum Falschdrallspinnen mit einem ein verstrecktes Faserband an einen Ansaugkanal (115 - 115C) liefernden Streckwerk (101) sowie mit einem nach dem verjüngten Ansaugkanal angeordneten Falschdrallorgan (117),
- wobei das Streckwerk (101) vor seinem das Faserband an den Ansaugkanal (115 - 115C) abliefernden Ausgangswalzenpaar (105) Mittel aufweist, welche das Faserband im Streckwerk derart führen, daß das vestreckte, vom Ausgangswalzenpaar (105) abgelieferte Faserband eine Breite (B1) aufweist, welche größer ist als die Breite (B2 bzw. Ib2) des Spinndreiecks des mittels des Falschdrallorgans gedrehten Garnkernes (119) und
- wobei der Ansaugkanal (115 - 115C) eine derart verjüngte Form aufweist, daß freie, in dem vom Falschdrallorgan erzeugten drehenden Garnkern (119) nicht eingebundene, vom Ausgangswalzenpaar (105) angelieferte, im Luftstrom geführte vordere Faserenden kurz vor der engsten Stelle des Ansaugkanals durch den Luftstrom so gegen den sich drehenden Garnkern (119) geführt werden, daß sie vom drehenden Garnkern erfaßt werden, wobei die genannten Mittel ein Riemchenpaar (111 bzw 112) sind,
dadurch gekennzeichnet,
daß eines der beiden Riemchen (111 bzw. 112) weiter in den konvergierenden Raum (113) ragt als das andere Riemchen und beide Riemchen (111 bzw. 112) derart nahe an die entsprechende Walze der Ausgangswalzen (105) geführt sind, daß die Abstände (M bzw. N) zwischen den Riemchen und den entsprechenden Walzen annähernd Null sind.

11. Vorrichtung nach Anspruch 10, dadurch gekennzeichnet, daß der Abstand (D) zwischen der Klemmlinie (K) und der engsten Stelle des Ansaugkanals 60 - 75 % und vorzugsweise 68 - 72 % der mittleren Faserlänge beträgt.

12. Vorrichtung nach Anspruch 10, dadurch gekennzeichnet, daß das Falschdrallorgan (117) derart gestaltet ist, daß der Ansaugluftstrom durch das Falschdrallorgan erzeugt wird.

13. Vorrichtung nach einem der Ansprüche 10 bis 12, dadurch gekennzeichnet, daß die engste Stelle des Ansaugkanales (115) eine zwischen dem Ansaugkanal und Drallorgan (117) vorgesehene Drosselstelle (116) ist.

14. Vorrichtung nach Anspruch 13, dadurch gekennzeichnet, daß zwischen Ansaugkanal (115A, 115B und 115C) und Drosselstelle (116) ein Absaugteil (123) vorgesehen ist, welches den Ansaugluftstrom verstärkt und vorzugsweise, daß die engste Stelle des Ansaugkanals (115A, 115B und 115C) der Durchmesser des daran anschließenden Absaugteiles (123) ist.

15. Vorrichtung nach Anspruch 14, dadurch gekennzeichnet, daß der Absaugteil einen an den Ansaugkanal anschließenden Zwischenraum (124) mit einer Absaugbohrung (125) umfaßt, und vorzugsweise, daß die Absaugbohrung (125) tangential in den Zwischenraum (124) mündet.

16. Vorrichtung nach Anspruch 10, dadurch gekennzeichnet, daß der Ansaugkanal ein sich im wesentlichen gleichmäßig verjüngender Kanal (115, 115A) oder ein sich im wesentlichen glockenförmig verjüngender Kanal (115B) oder ein im wesentlichen blumenkelchförmig verjüngter Kanal (115C) ist.

## Claims

1. Method of false twist spinning with the method steps,
- that a fibre band is drafted in a drafting arrangement (101) to a desired yarn count, with the spread fibre band being restricted in the convergent space of the output roller pair (105) by suitable means to a width (B1),
- that the fibre band is released from the output roller pair (105) in a width such that only a part (B2 or Σ b₂ respectively) of the original width (B1) of the drafted fibre band is embraced by the spinning triangle and twisted into a false twisted yarn core (119), and
- that the marginal fibres (F) arising through the difference of the width (B1) from the smaller width (B2 or I b₂ respectively) of the spinning triangle are sucked into a tapering suction channel (115-115C) and are embraced by the rotating false twisted yarn core (119) at the latest at the narrowest point of the suction channel, i.e. before the restrictor location (116) of a false twist spinning unit (106) which follows the drafting arrangement (101) and contains the suction channel (115-115C), with the extension of the yarn core (119) being generated by the pneumatic false twist device (117) following the restrictor location (116),
characterised in that
- the marginal fibres (F) which are not embraced by the spinning triangle are so sucked in and guided by means of the suction airstream that the front end of a fibre - as seen in the conveying direction R of the yarn core (119) - with a length corresponding to the mean length of the processed fibres is embraced by the rotating yarn core (119) when the rear end of the fibres is still clamped in the clamping line (K) of the output roller pair (105); and in that the rear end of the fibre only leaves the clamping line when the fibre has been embraced by the spinning triangle, whereby the rear end of the fibre is bound into the yarn core (119).

2. Method in accordance with claim 1, characterised in that the width (B,) of the drafted fibre band is 10 - 30 % larger than the width (B₂ or Σ b₂ respectively) of the spinning triangle.

3. Method in accordance with claim 1 and claim 2, characterised in that the width (B_{I}) of the drafted fibre band is achieved by a correspondingly broad guidance of the fibre band before the input roller pair (103) and before the output roller pair (105) and preferably, that the fibre band is additionally correspondingly broadly guided in front of the intermediate roller pair (104).

4. Method in accordance with claim 1 and claim 2, characterised in that the fibre band (102) is directly guided into the convergent space (113) of the output roller pair (105).

5. Method in accordance with claim 1 and claim 2, characterised in that the penetration of the peripheral air of the rotating output rollers into the converging space (113) is substantially prevented.

6. Method in accordance with claim 1, characterised in that the front end of the marginal fibre is embraced by the rotating yarn core when the fibre has left the clamping line (K) by an amount of 60 - 75 % and preferably 68 to 72 % of the mean fibre length of the processed fibres.

7. Method in accordance with claim 1, characterised in that the false twist device is a false twist nozzle (117) and the suction airstream is generated by this false twist nozzle (117); and optionally in that the suction airstream is generated as a supplement to the false twist nozzle (117) by a suction part (123) provided between the false twist nozzle and the tapering channel (115).

8. Method in accordance with claim 7, characterised in that a rotation is imparted to the suction airstream so that the sucked in free ends of the marginal fibres (F) are set in rotation about the yarn core on the way to the region in which they are embraced by the rotating yarn core (119), and are subjected through the resulting centrifugal force to a force directed towards the wall of the suction channel, so that these fibre ends reach the said region on a conical, spiral-like, path around the yarn core (119).

9. Method in accordance with claim 8, characterised in that this rotation of the suction air is generated by the rotating yarn core itself and optionally, in that the rotation of the suction air is additionally generated by an appropriately shaped suction part (123).

10. Apparatus for carrying out the method of one of the claims 1 to 9 for false twist spinning with a drafting arrangement (101) which delivers a drafted fibre band to a suction channel (115 - 115C) and also with a false twist device (117) arranged after the tapering suction channel,
- wherein the drafting arrangement (101) has, before its output roller pair (105) which delivers the fibre band to the suction channel (115, 115C), means which guide the fibre band in the drafting arrangement in such a way that the drafted fibre band delivered by the output roller pair (105) has a width (B1) whiph is larger than the width (B2 of Σ b₂ respectively) of the spinning triangle of the yarn core (119) twisted by means of the false twist device, and
- wherein the suction channel (115 - 115C) has a tapered form such that free front fibre ends which are guided in the airstream and delivered by the output roller pair (105) but which are not bound into the rotating yarn core (119) generated by the false twist device are so guided towards the rotating yarn core (119) that they are embraced by the rotating yarn core, with the said means being a pair of belts (111 and 112 respectively) ,
characterised in that
one of the two belts (111 and 112) projects further into the converging space (113) than the other belt, with both belts (111 and 112) being guided so close to the corresponding rollers of the output rollers (105) that the distances (M and N respectively) between the belts and the corresponding rollers are approximately zero.

11. Apparatus in accordance with claim 10, characterised in that the distance (D) between the clamping line (K) and the narrowest point of the suction channel amounts to 60 - 75 % and preferably 68 - 72 % of the mean fibre length.

12. Apparatus in accordance with claim 10, characterised in that the false twist device (117) is so designed that the suction airstream is generated by the false twist device.

13. Apparatus in accordance with one of the claims 10 to 12, characterised in that the narrowest point of the suction channel (115) is a restrictor location (116) provided between the suction channel and the twist device (117).

14. Apparatus in accordance with claim 13, characterised in that a suction part (123) is provided between the suction channel (115A, 115B and 115C) and the restrictor location (116) with the suction part increasing the suction airstream; and preferably in that the narrowest point of the suction channel (115A, 115B and 115C) is the diameter of the suction part (123) which adjoins it.

15. Apparatus in accordance with claim 14, characterised in that the suction part includes an intermediate space (124) which adjoins the suction channel and has a suction bore (125); and preferably in that the suction bore (125) opens tangentially into the intermediate space (124).

16. Apparatus in accordance with claim 10, characterised in that the suction channel is a substantially uniformly tapering channel (115.115A). or a substantially bell-shaped tapering channel (115B), or a substantially calyx-like tapering channel (115C).

## Revendications

1. Procédé de filature par fausse torsion, avec les phases de fabrication suivantes:
- un ruban de carde est étiré sur un banc d'étirage (101) jusqu'à un titre de fil souhaité, tandis que le ruban de carde élargi est limité par des moyens appropriés à une largeur (B1) dans la zone de convergence de la paire de cylindres de sortie (105);
- le ruban de carde est délivré par la paire de cylindres de sortie (105) avec une largeur telle qu'une partie seulement (B2 ou 1 b₂) de la largeur initiale (B1) du ruban de carde étiré est saisie par le triangle de filature et est tordue pour donner un noyau de fil à fausse torsion (119); et
- les filaments périphériques (F) résultant de la différence de largeur (B1) par rapport à la largeur plus petite (B2 ou 1 b₂) du triangle de filateur sont aspirés dans un canal d'aspiration (115 - 115C) se rétrécissant et sont saisis au plus tard à l'endroit le plus étroit du canal d'aspiration, c'est-à-dire avant la zone d'étranglement (116) d'une unité de filature par fausse torsion (106) contenant le canal d'aspiration (115 - 115C) et suivant le banc d'étirage (101) par le noyau de fil (119) à fausse torsion et en rotation, tandis que l'allongement du noyau de fil (119) est réalisé par l'organe de fausse torsion (117) pneumatique, disposé après la zone d'étranglement (116),
caractérisé en ce que les filaments périphériques (F) non saisis par le triangle de filature sont aspirés et sont guidés par le courant d'air d'aspiration, de façon à ce que les extrémités antérieures d'un filament vues en direction d'avancement (R) du noyau de fil (119) soient saisies sur une longueur correspondant à la longueur moyenne des fibres traitées par le noyau de fil en rotation (119) lorsque l'extrémité postérieure des filaments est encore serrée dans la ligne de serrage (K) de la paire de cylindres de sortie (105) et en ce que l'extrémité postérieure des filaments ne quittent la ligne de serrage qu'au moment où les filaments ont été saisis par le triangle de filature, si bien que l'extrémité postérieure des filaments est insérée dans le noyau de fil (119).

2. Procédé selon la revendication 1, caractérisé en ce que la largeur (B1) du ruban de carde étiré est supérieure de 10 à 30 % à la largeur (B₂ ou E b₂) du triangle de filature.

3. Procédé selon les revendications 1 et 2, caractérisé en ce que la largeur (B1) du ruban de carde étiré est réalisée grâce à un guidage de largeur approprié du ruban de carde avant la paire de cylindres d'entrée (103) et avant la paire de cylindres de sortie (105) et, de préférence, en ce que le ruban de carde est encore guidé en supplément sur une largeur appropriée avant la paire de cylindres intermédiaires (104).

4. Procédé selon les revendications 1 et 2, caractérisé en ce que le ruban de carde (102) est guidé directement dans l'espace de convergence (113) de la paire de cylindres de sortie (105).

5. Procédé selon les revendications 1 et 2, caractérisé en ce que la pénétration de l'air périphérique des cylindres de sortie en rotation dans la zone de convergence (110) est essentiellement empêchée.

6. Procédé selon la revendication 1, caractérisé en ce que l'extrémité antérieure des filaments périphériques est saisie par le noyau de fil en rotation lorsque le filament a quitté la ligne de serrage (K) à raison de 60 à 75 % et, de préférence, de 68 à 72 % de la longueur moyenne des filaments traités.

7. Procédé selon la revendication 1, caractérisé en ce que l'organe de fausse torsion est une tuyère de fausse torsion (117) et que le courant d'air d'aspiration est créé par cette tuyère de fausse torsion (117) et, éventuellement, en ce que le courant d'air d'aspiration créé par la tuyère de fausse torsion (117), est complémentairement créé par un élément d'aspiration (123) prévu entre la tuyère de fausse torsion et le canal (115) se rétrécissant.

8. Procédé selon la revendication 7, caractérisé en ce que le courant d'air d'aspiration est soumis a une rotation, si bien que les extrémités libres aspirées des filaments périphériques (F) sont mises en rotation autour du noyau de fil sur le trajet vers la zone où ils sont saisis par le noyau de fil en rotation (119) et sont soumis, par la force centrifuge qui en résulte, à une force tournée vers la paroi du canal d'aspiration, si bien que ces extrémités de fibres atteignent la zone précitée suivant un trajet conique en spirale autour du noyau de fil (119).

9. Procédé selon la revendication 8, caractérisé en ce que cette rotation de l'air d'aspiration est créée par le noyau de fil en rotation lui-même et que, facultativement, la rotation de l'air d'aspiration peut être créée en outre par un élément d'aspiration (123) disposé de manière appropriée.

10. Dispositif pour réaliser le procédé selon l'une des revendications 1 à 9 pour la filature par fausse torsion, avec un banc d'étirage (101) fournissant un ruban de carde étiré à un canal d'aspiration (115 - 115C) ainsi qu'avec un organe de fausse torsion (117) disposé après le canal d'aspiration rétréci
- dans lequel le banc d'étirage (101) présente des moyens, avant sa paire de cylindres de sortie (105) fournissant le ruban de carde au canal d'aspiration (115 - 115C), ces moyens guidant le ruban de carde dans le banc d'étirage de façon à ce que le ruban de carde étiré, fourni par la paire de cylindres de sortie (105) présente une largeur (B1) qui est supérieure à la largeur (B2 ou 1 b₂) du triangle de filature du noyau de fil (119) tordu au moyen de l'organe de fausse torsion, et
- dans lequel le canal d'aspiration (115 - 115C) a une forme avec un rétrécissement tel que des extrémités antérieures de filaments guidés dans le courant d'air, fournies par la paire de cylindres de sortie (105), libres, pas insérées dans le noyau de fil (119) en rotation créé par l'organe de fausse torsion, sont guidées peu avant le point le plus étroit du canal d'aspiration par le courant d'air contre le noyau de fil en rotation (119), de façon à ce que ces filaments soient saisis par le noyau de fil en rotation tandis que les moyens précités sont une paire de lanières (111 ou 112),
caractérisé en ce que l'une des deux lanières (111, 112) pénètre plus loin dans la zone de convergence (113) que l'autre lanière, et que les deux lanières (111, 112) sont guidées de telle manière près du cylindre correspondant de sortie (105) que les distances (M ou N) entre les lanières et les cylindres correspondants sont approximativement nulles.

11. Dispositif selon la revendication 10, caractérisé en ce que la distance (D) entre la ligne de serrage (K) et le point le plus étroit du canal d'aspiration est égale à 60 - 75 %. et, de préférence, à 68 - 72% de la longueur moyenne des filaments.

12. Dispositif selon la revendication 10, caractérisé en ce que l'organe de fausse torsion (117) est conçu de façon à ce que le courant d'air d'aspiration soit créé par l'organe de fausse torsion.

13. Dispositif selon l'une des revendications 10 à 12, caractérisé en ce que le point le plus étroit du canal d'aspiration (115) est une zone d'étranglement (116) prévue entre le canal d'aspiration et l'organe de torsion (117).

14. Dispositif selon la revendication 13, caractérisé en ce qu'un élément d'aspiration (123) est prévu entre le canal d'aspiration (115A, 115B et 115C) et la zone d'étranglement (116), cet élément renforçant le courant d'air d'aspiration et, de préférence, en ce que l'endroit le plus étroit du canal d'aspiration (115A, 1158 et 115C) soit le diamètre de l'élément d'aspiration (123) qui y est raccordé.

15. Dispositif selon la revendication 14, caractérisé en ce que l'élément d'aspiration comprend un espace intermédiaire (124) avec un alésage d'aspiration (125), cet espace se raccordant au canal d'aspiration et, de préférence, en ce que l'alésage d'aspiration (125) débouche tangentiellement dans l'espace intermédiaire (124).

16. Dispositif selon la revendication 10, caractérisé en ce que le canal d'aspiration est un canal se rétrécissant de manière essentiellement régulière (115, 115A) ou un canal se rétrécissant essentiellement en forme de cloche (115B), ou bien un canal se rétrécissant essentiellement en forme de calice de fleur (115C).
